# FASCICULE DE BREVET EUROPEEN

(11) **EP 0 081 441 B1**
(45) Date de publication et mention de la délivrance du brevet: **30.10.1985**
(21) Numéro de dépôt: 82420168.5
(22) Date de dépôt: 01.12.1982
(51) Int. Cl.: C22F 1/04, C22C 21/10

(54) **Méthode pour l'obtention de produits filés en alliages type Al-Zn-Mg-Cu à haute résistance et à tenacité sens travers améliorée**
Verfahren zur Herstellung von extrudierten Werkstücken aus hochfesten Legierungen des Typs Al-Zn-Mg-Cu, mit Zähigkeit in Querrichtung
Method of manufacturing products from high-strength alloys of the Al-Zn-Mg-Cu type and with transverse direction toughness

(30) Priorité: 03.12.1981 FR 8122969
(43) Date de publication de la demande: 15.06.1983
(73) Titulaire: SOCIETE METALLURGIQUE DE GERZAT, 75008 Paris (FR)
(72) Inventeur: Develay, Roger, F-38170 Seyssinet Pariset (FR); Anagnostidis, Marc, F-63400 Chamalieres (FR)
(74) Mandataire: Séraphin, Léon

## Description

La présente invention concerne un procédé d'obtention de produits filés en alliage d'Al type AI-Zn-Mg-Cu à haute résistance qui possèdent à l'état traité (type T6 ou T7) une ductilité et une ténacité élevées, en. particulier dans le sens travers, ainsi qu'une bonne résistance à la corrosion sous tension.

On connaît déjà des produits filés à haute résistance présentant des caractéristiques de ductilité et de ténacité élevées dans le sens long (voir par exemple ceux décrits dans la demande de brevet français 2 457 908).

Cependant pour certaines applications, en particulier dans les domaines où les matériaux sont très fortement sollicités et doivent présenter de grandes fiabilité et sécurité d'emploi (par exemple dans l'aéronautique, l'armement, etc...) les propriétés dans le sens travers sont encore insuffisantes, notamment dans les parties des pièces relativement peu corroyées.

Cette méthode consiste à :
- couler un alliage dont la composition est la suivante (% en poids)
   Fe ≤ 0,10
   Si 0,08
   Cu 1,0 à 2,0
   Mg 2,1 à 3,5
   Zn 7,2 à 9,5
   Cr 0,07 à 0,17
   Mn 0,15 à 0,25
   Zr 0,08 à 0,14
   Ti ≤ 0,10
   autres chacun ≤ 0,05
   autres total ≤ 0,15
   reste = AI
- à homogénéiser le produit coulé dans le domaine de températures compris entre 460 °C et la température de fusion commençante de l'alliage
- à filer à chaud le produit à une température de l'ordre de 400 °C
- à étirer éventuellement le produit filé à chaud à une température de l'ordre de 380 °C.
- à le mettre en solution dans le domaine de température compris entre 460 et 480 °C.
- à le tremper à l'eau froide (8 ≤ 40 °C)
- à l'étirer éventuellement à froid avec une déformation (S - s/s) ≤ 10 %
- à pratiquer un revenu :
   type T6 soit de 6 à 50 h entre 115 et 150 °C ou
   type T7 soit de 3 à 24 h entre 100 et 120 °C
   + 8 à 20 h entre 150 et 170 °C

   les temps les plus longs étant généralement associés aux températures les plus basses.

Les propriétés optimales sont atteintes lorsque chacune des conditions suivantes sont, de préférence, réunies :

Homogénéisation vers 470 °C ± 5 °C
Mise en solution entre 465 et 480 °C
Ecrouissage à froid (S - s/s) compris entre 1,5 et 5 %
Revenu type T6 : 25 à 35 h entre 115 et 130 °C
ou type T7 : 5 à 10 h entre 100 et 110 °C + 8 à 12 h entre 155 et 165 °C

II a été remarqué que les teneurs en éléments d'alliages principaux doivent être suffisantes pour obtenir les caractéristiques mécaniques recherchées, mais limitées supérieurement pour ne pas induire une fragilité excessive. La ductilité travers est également fortement influencée par les teneurs en Fe et Si qui doivent, de préférence, être tenues aussi basses que possible, dans les limites suivantes :
Fe ≤ 0,05 %
Si ≤ 0,05 %
Fe + Si ≤ 0,06 %

Les exemples suivants illustrent les propriétés obtenues dans le cas d'un corps creux filé et d'une barre filée ; la figure 1 représente le détail du prélèvement des éprouvettes et la figure 2 le dessin de l'éprouvette de détermination du facteur K (voir annexe) - dimensions en mm.

### Exemple 1

On a coulé deux alliages A et B dont les compositions sont les suivantes l'alliage A, hors invention, constituant le témoin.

L'alliage A, coulé en semi-continu sous forme de billettes de 170 mm de diamètre a subi un traitement d'homogénéisation de 24 h à 460 °C, a été filé par filage inverse à 400 °C ± 10 °C sous forme d'étuis de dimensions 0107 x 141 mm. Ces étuis ont été étirés à chaud à 380 °C ± 20 °C aux dimensions 0105,5 x 132 mm, usinés extérieurement par tournage au diamètre de 127,2 mm, décapés, mis en solution à 460 °C, trempés à l'eau froide, étirés à froid sur trempe fraîche avec un taux d'écrouissage (S - s/s) de 4 % et revenus 30 h à 120 °C.

L'alliage B, conforme à l'invention, a été partagé en quatre lots : B1, B2, B3, B4 :
- le lot B1 a été transformé d'une façon identique au lot A, à l'exception du taux d'écrouissage (S - s/s) qui a été de 10 % au lieu de 4 %
- le lot B2 a été transformé d'une façon identique au lot A.
- le lot B3 a été transformé d'une façon identique au lot B2, sauf que le traitement d'homogénéisation a été réalisée à 470 °C (au lieu de 460 °C) ; ce lot B3 correspond donc au domaine préférentiel de l'invention ;
- le lot B4 a été transformé d'une façon identique au lot B2, sauf en ce qui concerne le revenu final pratiqué : 6 h à 105 °C + 10 h à 150 °C, 155 °C, 160 °C et 165 °C (cas B41, 842, B43, B44, respectivement) ou à 120°C pendant 30 h (cas B40).

On a usiné dans les étuis ainsi obtenus (voir figure 1) :
- des éprouvettes de traction lisses (1) prélevées soit dans le corps de l'étui en distinguant le sens long (L) et le sens travers (sens tangentiel) (T), soit dans le fond de l'étui dans le sens travers (T) (sens tangentiel). Ces éprouvettes ont servi, lors d'un essai de traction, à la détermination des caractéristiques mécaniques classiques, à savoir :
   limite élastique R 0,2
   charge de rupture Rm
   allongements à la rupture A % mesurés sur une longueur initiale utile égale à 5,65 √So, So étant la section de l'éprouvette avant traction.
- des éprouvettes de traction entaillées (2) avec un coefficient de concentration de contrainte K_{T} = 6,5 (rayon à fond d'entaille 0,025 mm) et prélevées dans le sens long du corps de l'étui. Ces éprouvettes ont été rompues par traction, ce qui a permis de déterminer leur charge de rupture Re. Le rapport Re/R 0,2 de la charge de rupture sur éprouvette entaillée à la limite élastique sur éprouvette lisse a été retenu comme critère d'appréciation.
- des éprouvettes de résilience (3) type Charpy V (entaille en V à 45°, de profondeur 2 mm, de rayon à fond d'entaille égal à 0,25 mm). Les éprouvettes ont été prélevées dans le sens long du corps des étuis, de façon que la fissure de rupture se propage dans le sens épaisseur du corps de l'étui (sens normalisé L-R). Elles ont été utilisées pour déterminer les caractéristiques Enc (énergie de rupture sur éprouvette non pré-fissurée) et Eco (énergie de rupture sur éprouvette préfissurée par fatigue sur appareil Physmet).
- des éprouvettes (4) pour mesure du facteur de ténacité K : les conditions de détermination de ce facteur K sont décrites en annexe.
- des éprouvettes pour essais de corrosion sous forme d'anneaux C prélevés dans le corps ayant 40 mm de largeur. Ces éprouvettes ont été testées en corrosion sous tension suivant la norme AFNOR A 05-301.

Les résultats (valeurs moyennes) sont donnés dans le tableau 1 en annexe.

On observe pour les étuis A1, B1, B2 et B3, traités en T6, que les lots B1, B2, et B3 conformes à l'invention, présentent des allongements à la rupture, dans le sens travers de la partie peu corroyée du fond, nettement supérieurs à ceux du lot témoin A1. Par ailleurs, le lot B2, ayant subi un écrouissage après trempe et avant revenu situé dans le domaine préférentiel de l'invention (≥ 1,5 % et ≥ 5 %) présente un ensemble de caractéristiques de traction plus performant que celui du lot B1 pour lequel l'écrouissage a été de 10 %.

De plus, le lot B3, dont les conditions d'homogénéisation de mise en solution, d'écrouissage entre trempe et revenu sont situées dans le domaine préférentiel de l'invention, apparaît comme particulièrement performant en particulier en ce qui concerne les allongements à la rupture dans le sens travers du fond de l'étui qui sont plus de quatre fois plus élevés que ceux du lot témoin A.

Enfin, les lots B4x montrent que pour un traitement du type T7 avec deux paliers, il est permis de conférer aux alliages conformes à l'invention une résistance à la corrosion sous tension particulièrement élevée.

### Exemple 2

On a coulé en semi-continu, sous forme de billettes de diamètre 200 mm, trois alliages C, D et E de composition ci-après :

l'alliage C, hors invention, constituant le témoin.

Chacun des alliages a été homogénéisé durant 24 h à 475°C, écroûté au diamètre de 170 mm et transformé par filage à chaud inverse à la température de 350-400 °C sous forme de barre de diamètre 50 mm. Les barres ont été mises en solution 1 h à 478 °C, trempées à l'eau froide et revenues 24 h à 120°C.

Il a été prélevé dans les barres pour essais :
- des éprouvettes de traction lisses dans les sens long et travers pour mesure des caractéristiques RO,2, Rm et A % (sur 5,65 √So).
- des éprouvettes de traction entaillées avec un coefficient de concentration de contrainte égal à 8, dans le sens travers, pour mesure de Re et détermination du rapport Re/RO,2.
- des éprouvettes d'essai de ténacité (format : 30 x 31,25, épaisseur 12,5 mm) dans les sens L-R et C-R (désignation ASTM). Les conditions d'essais correspondant à la spécification ASTM E399 ont permis de déterminer le facteur de concentration de contrainte K_{lc}.

Les résultats (valeurs moyennes) sont donnés dans le tableau 2 ci-après.

A remarquer, en particulier, l'amélioration des propriétés dans le sens travers concernant plus. particulièrement la plasticité (A %) et la ténacité (Re/RO,2 et KI,) dans le cas des alliages D et E conformes à l'invention, l'alliage E correspondant au domaine de composition privilégié de l'invention, présentant le meilleur comportement à cet égard. Il est à noter que la valeur du rapport (K_{lc}/R0,2)² qui est représentatif de la longueur critique d'une fissure entraînant la rupture catastrophique de la pièce correspondante est presque égale dans les sens travers et long pour ce dernier alliage.

### Annexe

### Mesure du facteur de ténacité K

L'éprouvette d'essai est représentée en figure 2.

Ses dimensions sont les suivantes :
- épaisseur : B = 8 mm
- largeur : W = 8 mm
- longueur : 55 mm
- entaille usinée : a =2 mm,

rayon à fond d'entaille ≤ 0,08 mm

Une fissure de fatigue est initiée sur l'éprouvette définie ci-dessus, prélevée dans le sens L-R, dans'le corps, dans les conditions de la norme ASTM E399 (0,45 < a/W < 0,55, propagation en fatigue d'au moins 1,3 mm, charge inférieure à 60 % du Pq).

L'éprouvette, fissurée en fatigue, est ensuite soumise à un essai de flexion lente en trois points. Pendant l'essai, on enregistre la courbe : effort en fonction de la vitesse de déroulement du papier de l'enregistreur (vitesse constante).

Le facteur K a été calculé suivant la formule donnée par la norme ASTM E399 (Bend Specimen) qui est : (en MPa √m)

avec :
P : charge maximum mesurée sur le graphique en newtons
S : distance entre appuis en m
W : largeur de l'éprouvette en m
B : épaisseur de l'éprouvette en m
a : longueur de la crique en m
Remarque : Mesure de la longueur a de la crique
L'éprouvette, après rupture, est projetée sur un verre dépoli à l'aide d'un profiloscope (g = 20).

La partie de la cassure qui correspond à la crique initiale engendrée par fatigue est ensuite décalquée sur un papier transparent. On mesure alors les longueurs des fissures au quart, moitié et trois quarts de l'épaisseur de l'éprouvette.

La valeur de a utilisée dans la formule est la valeur moyenne des trois mesures.
(Siehe Tabelle Seite 7 f.)

## Revendications

1. Méthode d'obtention de produits filés du type AI-Zn-Mg-Cu qui possèdent à l'état traité des caractéristiques travers améliorées, et qui contiennent (en poids %)
Si ≤ 0,08
Cu 1,0 à 2,0
Mg 2,1 à 3,5
Zn 7,2 à 9,5
Cr 0,07 à 0,17
Mn 0,15 à 0,25
Zr 0,08 à 0,14
Ti ≤ 0,10
Reste = AI et du Fe
le produit coulé étant homogénéisé dans le domaine de températures compris entre 460 °C et la température de fusion commençante de l'alliage, puis filé à chaud à une température de l'ordre de 400 °C, éventuellement étiré à chaud, mis en solution dans le domaine de température compris entre 460 et 480 °C, trempé à l'eau froide (Θ ≤ 40 °C) et revenu :

type T₆ : soit de 6 à 50 h entre 115 et 150 °C
ou
type T₇ : soit de 3 à 24 h entre 100 et 120 °C + 8 à 20 h entre 150 et 170 °C
les temps les plus longs étant généralement associés aux températures les plus basses caractérisée en ce que la teneur en Fe est limitée à 0,10 % maximum et en ce qu'un écrouissage à froid avec une déformation (S - s/s) ≤ 10 % est appliqué entre la trempe et le revenu.

2. Méthode selon la revendication 1, caractérisée en ce que l'alliage a la composition préférentielle suivante (% en poids)
Fe ≤ 0,10
Si 0,08
Cu 1,35 à 1,85
Mg 2,4 à 3,0
Zn 7.6. à 8,9
Cr 0,10 à 0,17
Mn 0,15 à 0,25
Zr 0,08 à 0,14
Ti ≤ 0,10
Autres chacun 0,05
Autres total 0,15

3. Méthode selon l'une des revendications 1 ou 2 caractérisée en ce que les teneurs en Fe et Si sont limitées à (% en poids) :
Fe ≤ 0,05
Si ≤0,05
Fe + Si ≤ 0,06

4. Méthode selon l'une des revendications 1 à 3, caractérisée en ce que l'homogénéisation est effectuée entre 465 et 475 °C.

5. Méthode selon l'une des revendications 1 à 4, caractérisée en ce que la mise en solution est effectuée entre 465 et 480 °C.

6. Méthode selon l'une des revendications 1 à 5, caractérisée en ce que l'écrouissage à froid (S - s/s) est compris entre 1,5 et 5 %.

7. Méthode selon l'une des revendications 1 à 6, caractérisée en ce que le revenu est effectué dans le domaine de températures compris entre 115 à 130 °C durant 25 à 35 heures.

8. Méthode selon l'une des revendications 1 à 6, caractérisée en ce que le revenu comporte un séjour de 5 à 10 h entre 100 et 110 °C et un séjour de 8 à 12 h entre 155 et 165 °C.

## Claims

1. A method of producing hot extruded products of the type AI-Zn-Mg-Cu, which, in the treated state, has improved transverse characteristics, characterised by casting an alloy of the following composition (% by weight) :
Si ≤ 0.08
Cu 1.0 to 2.0
Mg 2.1 to 3.5
Zn 7.2 to 9.5
Cr 0.07 to 0.17
Mn 0.15 to 0.25
Zr 0.08 to 0.14
Ti ≤ 0.10
Others each ≤ 0.05
Others total ≤ 0.15
Balance = Al and iron
homogenizing the cast product in the range of temperatures of from 460 °C to the initial melting temperature of the alloy, hot extruding the product at a temperature of the order of 400 °C, optionally hot drawing the hot extruded product, putting the product into solution in the range of temperatures of from 460 to 490 °C, quenching the product in cold water (Θ ≤ 40 °C), cold working with a level of deformation (S - s/s) ≤ 10 %, and a tempering operation :
type Tₛ : that is to say, from 6 to 50 hours at from 115 to 150 °C,
or
type T₇: that is to say, from 3 to 24 hours at from 100 to 120 °C
+ 8 to 20 hours at from 150 to 170 °C,
the longest periods of time generally being associated with the lowest temperatures.

2. A method according to claim 1 characterised in that the alloy is of the following preferred composition (% by weight) :
Fe ≤ 0.10
Si ≤ 0.08
Cu 1.35 to 1.85
Mg 2.4 to 3.0
Zn 7.6 to 8.9
Cr 0.10 to 0.17
Mn 0.12 to 0.25
Zr 0.08 to 0.14
Ti ≤ 0.10
Others each ≤ 0.05
Others total ≤ 0.15

3. A method according to claim 1 or claim 2 characterised in that the proportions of Fe and Si are limited to (% by weight).:
Fe ≤ 0.05
Si ≤ 0.05
Fe + Si 0.06

4. A method according to one of claims 1 to 3 characterised in that the homogenization operation is carried out from 465 to 475 °C.

5. A method according to one of claims 1 to 4 characterised in that the solution treatment is performed at from 465 to 480 °C..

6. A method according to one of claims 1 to 5 characterised in that the degree of cold working (S - s/s) is from 1.5 to 5 %.

7. A method according to one of claims 1 to 6 characterised in that tempering is effected in the range of temperatures of from 115 to 130°C for a period of from 25 to 35 hours.

8. A method according to one of claims 1 to 6 characterised in that the tempering operation comprises a residence period of from 5 to 10 hours at from 100 to 110 °C and a residence period of from 6 to 12 hours at from 155 to 165 °C.

## Patentansprüche

1. Verfahren zum Herstellen stranggepreßter Al-Zn-Mg-Cu-Erzeugnisse, die im behandelten Zustand verbesserte Quereigenschaften aufweisen und die (in Gew.%)
Si ≤0,08
Cu 1,0 bis 2,0
Mg 2,1 bis 3,5
Zn 7,2 bis 9,5
Cr 0,07 bis 0,17
Mn 0,15 bis 0,25
Zr 0,08 bis 0,14
Ti ≤ 0,10
Rest = AI und Fe
enthalten, wobei das gegossene Erzeugnis im Bereich von Temperaturen zwischen 460 °C und der Schmelzbeginntemperatur der Legierung homogenisiert, dann bei einer Temperatur der Größenordnung von 400 °C warmstranggepreßt, eventuell warmgezogen, im Temperaturbereich zwischen 460 und 480 °C in Lösung gebracht, in kaltem Wasser (Θ ≤ 40 °C) abgeschreckt und angelassen wird :
Typ T₆, d. h. 6 bis 50 h zwischen 115 und 150 °C
oder
Typ T₇, d. h. 3 bis 24 h zwischen 100 und 120 °C + 8 bis 20 h zwischen 150 und 170 °C,
wobei die längsten Zeiten allgemein den niedrigsten Temperaturen zugeordnet werden, dadurch gekennzeichnet, daß der Gehalt an Fe auf höchstens 0,10 % begrenzt wird und daß eine Kaltverformung mit einem Verformungsgrad (S - s/s) ≤ 10 % zwischen dem Abschrecken und dem Anlassen durchgeführt wird.

2. Verfahren nach Anspruch 1, dadurch gekennzeichnet, daß die Legierung die folgende Vorzugszusammensetzung (in Gew.%)
Fe ≤ 0,10
Si ≤ 0,08
Cu 1,35 bis 1,85
Mg 2,4 bis 3,0
Zn 7,6 bis 8,9
Cr 0,10 bis 0,17
Mn 0,15 bis 0,25
Zr 0,08 bis 0,14 .
Ti ≤ 0,10
andere jedes ≤ 0,05
andere gesamt ≤ 0,15
hat.

3. Verfahren nach einem der Ansprüche 1 oder 2, dadurch gekennzeichnet, daß die Gehalte an Fe und Si auf (in Gew.%)
Fe ≤ 0,05
Si ≤ 0,05
Fe + Si ≤ 0,06
begrenzt werden.

4. Verfahren nach einem der Ansprüche 1 bis 3, dadurch gekennzeichnet, daß die Homogenisierung zwischen 465 und 475 °C vorgenommen wird.

5. Verfahren nach einem der Ansprüche 1 bis 4, dadurch gekennzeichnet, daß das Bringen in Lösung zwischen 465 und 480 °C vorgenommen wird.

6. Verfahren nach einem der Ansprüche 1 bis 5, dadurch gekennzeichnet, daß die Kaltverformung (S - s/s) im Bereich von 1,5 bis 5 % liegt.

7. Verfahren nach einem der Ansprüche 1 bis 6, dadurch gekennzeichnet, daß das Anlassen im Bereich von Temperaturen zwischen 115 und 130 °C während 25 bis 35 Stunden vorgenommen wird.

8. Verfahren nach einem der Ansprüche 1 bis 6, dadurch gekennzeichnet, daß das Anlassen ein Halten von 5 bis 10 h zwischen 100 und 110 °C und ein Halten von 8 bis 12 h zwischen 155 und 165 °C vorsieht.
